# EUROPÄISCHE PATENTSCHRIFT

(11) **EP 3 350 357 B1**
(45) Veröffentlichungstag und Bekanntmachung des Hinweises auf die Patenterteilung: **01.05.2024**
(21) Anmeldenummer: 16770231.5
(22) Anmeldetag: 14.09.2016
(51) Int. Cl.: C23C 22/44, C23C 22/80, C23C 22/73

(54) **VORBEHANDLUNG VON ALUMINIUMOBERFLÄCHEN MIT ZIRKON- UND MOLYBDÄNHALTIGEN ZUSAMMENSETZUNGEN**
PRE-TREATING ALUMINUM SURFACES WITH ZIRCONIUM- AND MOLYBDENUM-CONTAINING COMPOSITIONS
PRÉTRAITEMENT DE SURFACES EN ALUMINIUM AVEC DES COMPOSITIONS CONTENANT DU ZIRCON ET DU MOLYBDÈNE

(30) Priorität: 15.09.2015 DE 102015217585
(43) Veröffentlichungstag der Anmeldung: 25.07.2018
(73) Patentinhaber: Chemetall GmbH, 60487 Frankfurt am Main (DE)
(72) Erfinder: MAURUS, Norbert, 63225 Langen (DE); WENDEL, Thomas, 65824 Schwalbach (DE); KHELFALLAH, Nawel Souad, 65934 Frankfurt (DE)
(74) Vertreter: BASF IP Association
(86) Internationale Anmeldenummer: PCT/EP2016/071657
(87) Internationale Veröffentlichungsnummer: WO 2017/046139

(56) Entgegenhaltungen:
- EP-A1- 1 200 641
- EP-A1- 2 532 769
- WO-A1-2005/021834
- CN-A- 104 294 258
- DE-A1-102012 017 438
- US-A1- 2003 213 533

## Beschreibung

Die Erfindung betrifft ein Verfahren zur Vorbehandlung von Werkstücken mit einer Oberfläche aus Aluminium oder Aluminiumlegierungen für die spanlose Umformung und/oder das Verbinden durch Schweißen oder Kleben mit gleichartig vorbehandelten oder gegebenenfalls anderweitig vorbeschichteten Werkstücken oder mit gegebenenfalls vorbehandelten Teilen aus Stahl und/oder verzinktem und/oder legierungsverzinktem Stahl sowie für eine sich daran anschließende korrosionsschützende Behandlung durch Phosphatieren, durch eine chromfreie Konversionsbehandlung, durch Primerauftrag oder durch Lackieren.

Zur chemischen Oberflächenbehandlung von Metallen, beispielsweise als Vorbereitung für den Auftrag von Lacken, Klebern und Kunststoffen, sind Verfahren bekannt, bei denen in der ersten Stufe die Metalloberfläche gereinigt, in der zweiten Stufe mit Wasser gespült und in der dritten Stufe schließlich mit einer wässrigen, chemische Umwandlungsüberzüge bildenden Lösung benetzt und der Flüssigkeitsfilm aufgetrocknet wird. Hierdurch wird auf dem Metall ein dünner, nichtmetallischer Überzug gebildet, der bei entsprechend gewählter Zusammensetzung der Behandlungsflüssigkeit und der Reaktionsbedingungen die Oberflächenqualität entscheidend verbessern kann. So können sich z. B. Überzüge aus Lacken, Klebern und Kunststoffen, gegebenenfalls in Form von Folien, durch eine wesentlich größere Haftung und einen beachtlich erhöhten Korrosionsschutz auszeichnen, wenn sie auf derartig vorbehandeltem Metall aufgebracht werden.

Verfahren der vorgenannten Art arbeiten z. B. mit einer wässrigen Lösung, die sechswertiges Chrom, dreiwertiges Chrom, Alkaliionen und Siliciumdioxid in bestimmten Mengenverhältnissen enthält und Überzüge für die elektrische Isolation, für den Korrosionsschutz und als Haftgrund für Lacke und dergleichen erzeugt (DE-AS 17 69 582).

Infolge der Anwesenheit von sechswertigem Chrom ist diesen Verfahren der Nachteil gemeinsam, dass insbesondere Vorsichtsmaßnahmen bei der Applikation des Überzugsmittels und der Handhabung des beschichteten Metalls erforderlich sind.

Um die mit der Verwendung von Lösungen, die sechswertiges Chrom enthalten, verbundenen Nachteile zu vermeiden, sieht eine andere Verfahrenskategorie zum Aufbringen von Umwandlungsüberzügen speziell für Aluminiumoberflächen, eine Behandlung mit Kompositionen auf Basis der Fluoro-Anionen des Zirkons und/oder Titans vor (US-A-41 48 670, FR-A-942 789, EP-A-106 389, EP-A-825 280).

In jüngerer Zeit erlangt die Verwendung von Werkstücken mit Oberflächen aus Aluminium oder Aluminiumlegierungen im Fahrzeugbau zunehmend an Bedeutung. Wesentliche Gründe hierfür sind die Reduktion des Fahrzeuggewichts, aber auch die günstige Recyclingfähigkeit derartiger Werkstücke. Dabei ist es im allgemeinen üblich, Fahrzeuge aus mehreren, in der Regel zuvor spanlos umgeformten Teilen, die aus Werkstücken mit Oberflächen aus Aluminium oder Aluminiumlegierungen bestehen, aber auch mit solchen aus Stahl und/oder verzinktem Stahl und/oder legierungsverzinktem Stahl zu verbinden. Die mit Abstand wichtigsten Formen des Verbindens beziehungsweise Zusammenfügens sind Schweißen oder Kleben.

An das Verbinden der Teile schließt sich regelmäßig eine korrosionsschützende Behandlung an, die je nach Beschaffenheit der verbundenen Teile aus einer Phosphatierbehandlung, einer chromfreien Konversionsbehandlung, einem Primerauftrag oder einer Lackierung bestehen kann.

Damit ein einwandfreies Verbinden der Teile mit Oberflächen aus Aluminium beziehungsweise aus Aluminiumlegierungen miteinander oder mit Teilen aus Stahl und/oder verzinktem beziehungsweise legierungsverzinktem Stahl gewährleistet ist, muss sichergestellt sein, dass die Oberflächen des Aluminiums beziehungsweise der Aluminiumlegierung frei von Aluminiumoxid beziehungsweise Oxiden eventueller Legierungsbestandteile des Aluminiums sind. Eine sich hierfür anbietende Beizbehandlung führt nicht zum Ziel, da sich die Aluminiumoberfläche nach kürzester Zeit mit einer neuen Oxidschicht überzieht.

Um das vorstehend skizzierte Problem zu lösen, sieht das Verfahren der EP-B-700 452 vor, Oberflächen aus Aluminium oder seinen Legierungen vor einer zweiten permanent korrosionsschützenden Behandlung zur Vorbehandlung mit einer wässrigen Lösung in Kontakt zu bringen, die komplexe Fluoride der Elemente Bor, Silicium, Titan, Zirkon oder Hafnium einzeln oder im Gemisch miteinander in Konzentrationen der Fluoro-Anionen von insgesamt 100 bis 4000 mg/l enthalten und einen pH-Wert von 0,3 bis 3,5 aufweisen. Zwischen Vorbehandlung und permanent korrosionsschützender Konversionsbehandlung werden die Teile aus Aluminium oder seinen Legierungen einem spanlosen und/oder spanabhebenden Verformungsprozess unterzogen, und/oder miteinander oder mit Teilen aus Stahl und/oder verzinktem und/oder legierungsverzinktem Stahl durch Kleben und/oder Schweißen verbunden. Die Applikation der gegebenenfalls Polymere bestimmter Beschaffenheit enthaltenden Lösung kann im Spritzen, Tauchen oder im No-Rinse-Verfahren erfolgen, wobei im Falle des No-Rinse-Verfahrens die Nassfilmmenge zwischen 2 bis 10, vorzugsweise zwischen 4 und 6 ml/m² Metalloberfläche liegen soll. Unabhängig von der Form der Applikation der Lösung ist es vorteilhaft, bei Temperaturen zwischen 40 und 85 °C zu trocknen. Zwecks Reinigung werden die Teile aus Aluminium oder seinen Legierungen vor der ersten Konversionsbehandlung sauer oder alkalisch gereinigt, vorzugsweise erfolgen vor der permanent korrosionsschützenden Behandlung noch Reinigungsschritte und Zwischenspülungen mit Wasser und/oder mit aktivierenden Spülbädern.

Aus den Angaben zu den Konzentrationen an Fluoro-Anionen der zu applizierenden Lösungen einerseits und der Nassfilmmenge andererseits ergibt sich für den Fall des Auftrages einer Fluoro-Titanat enthaltenden Lösung eine Auflage von 0,06 bis 11,73 mg/m², vorzugsweise von 0,12 bis 7,04 mg/m² (jeweils angegeben als Titan-Metall) und für den Fall des Auftrages einer Fluoro-Zirkonat enthaltenden Lösung eine Auflage von 0,09 bis 17,78 mg/m², vorzugsweise von 0,18 bis 7,04 mg/m² (jeweils angegeben als Zirkon-Metall).

Die der Konzeption der vorliegenden Erfindung vorausgegangenen Untersuchungen haben gezeigt, dass eine Vielzahl der in der EP-B-700 452 beschriebenen Ausgestaltungsmöglichkeiten zu wenig vorteilhaften Ergebnissen, insbesondere hinsichtlich des mit der ersten chemischen Konversionsbehandlung erreichten temporären Korrosionsschutzes und des für die Herstellung von Schweißverbindungen wichtigen Durchgangswiderstandes, führen.

Mit dem in der US 6,020,030 A offenbarten Verfahren, bei dem eine Organophosphorverbindung zur Vorbehandlung von Aluminiumsubstraten eingesetzt wird, lässt sich zwar eine gute Klebehaftung erzielen. Das Verfahren ist allerdings anfällig für Badkontaminationen durch Aluminiumionen, welche daher mittels eines Ionenaustauscherharzes entfernt werden müssen.

Eine Behandlung von Werkstücken mit einer Oberfläche aus Aluminium oder Aluminiumlegierungen mit Kompositionen auf Basis der Fluoro-Anionen des Zirkons und/oder Molybdat ist in jeder der Druckschriften DE 102012017438 A1, CN 104294258 A, EP 1200641 A1, WO 2005/021834 A1, US 2003/213533 A1 und EP 2532769 A1 offenbart.

Aufgabe der Erfindung ist es, ein Verfahren zur Vorbehandlung von Werkstücken mit einer Oberfläche aus Aluminium oder Aluminiumlegierungen für die spanlose Umformung und/oder das Verbinden durch Schweißen oder Kleben, insbesondere für das Verbinden durch Kleben, mit gleichartig vorbehandelten oder anderweitig vorbeschichteten Werkstücken oder mit Teilen aus Stahl und/oder verzinktem und/oder legierungsverzinktem Stahl, insbesondere mit gleichartig vorbehandelten Werkstücken, sowie eine sich daran anschließende permanent korrosionsschützende Behandlung durch Phosphatieren und/oder durch eine chromfreie Konversionsbehandlung sowie durch Primerauftrag und/oder Lackieren bereitzustellen, insbesondere durch Phosphatieren und eine chromfreie Konversionsbehandlung sowie durch Lackieren, das regelmäßig zu Werkstücken mit einem hinreichend niedrigen Durchgangswiderstand bei gleichzeitig guter Phosphatierbarkeit und Klebehaftung führt.

Vorzugsweise soll das erfindungsgemäße Verfahren zudem zu guten vorübergehenden Korrosionsschutzwerten führen und weitestgehend unempfindlich gegenüber Badkontaminationen durch Aluminiumionen sein.

Die Aufgabe wird zum einen gelöst, indem das Verfahren der eingangs genannten Art entsprechend der Erfindung derart ausgestaltet wird, dass man die Werkstücke
a) mit einer Mineralsäure enthaltenden wässrigen, sauren Lösung im Tauchen oder Spritzen beizt,
b) mit Wasser spült und
c) mit einer wässrigen, sauren Lösung, die chromfrei ist und Zr als komplexes Fluorid sowie Mo als Molybdat in einem Gewichtsverhältnis (berechnet als Zr-/Mo-Metall) von Zr : Mo von 15 : 1 bis 3,5 : 1 enthält, durch Tauch- oder Spritz-Applikation in Kontakt bringt, sodass nach dem nachfolgenden Auftrocknen ein Schichtgewicht von jeweils 2 bis 15 mg/m² an Zr und Mo resultiert, wobei die Lösung 100 bis 800 mg/l Zr und 30 bis 100 mg/l Mo (ber. als Zr-/Mo-Metall) enthält und einen pH-Wert von 2,5 bis 4,5 aufweist, und wobei die Lösung zusätzlich mindestens ein Polymer ausgewählt aus der Gruppe bestehend aus Poly(meth)acrylsäure, (Meth)acrylsäure-Copolymeren, Polyvinylphosphonsäure, Vinylphosphonsäure-Copolymeren und Maleinsäure-Copolymeren enthält.

Bei der Tauch- oder Spritz-Applikation hat sich gezeigt, dass weder bei der Applikation von Lösungen, die nur Fluoro-Zirkonat oder nur Molybdat enthalten, noch bei Applikation von Lösungen, bei denen das Gewichtsverhältnis (berechnet als Zr-/Mo-Metall) von Zirkon : Molybdän außerhalb des Gewichtsverhältnisses von 15 : 1 bis 3,5 : 1 liegt, beziehungsweise bei Applikation von Lösungen, die zu Auflagegewichten von Zirkon und Molybdän außerhalb des Bereiches von 2 bis 15 mg/m² führen, bezüglich der Aufgabenstellung zufriedenstellende Ergebnisse erzielt werden.

Vorzugsweise enthält die wässrige, saure Lösung in Stufe c) bei Tauch- oder Spritz-Applikation Zr und Mo in einem Gewichtsverhältnis von 15 : 1 bis 5 : 1, besonders bevorzugt von 13 : 1 bis 7 : 1 und ganz besonders bevorzugt von 11 : 1 bis 9 : 1. Bevorzugt resultiert bei Tauch- oder Spritz-Applikation nach dem Auftrocknen ein Schichtgewicht von jeweils 2 bis 12 mg/m², besonders bevorzugt von 2 bis 10 mg/m² und ganz besonders bevorzugt von 2 bis 8 mg/m² an Zr und Mo.

Vorzugsweise enthält die wässrige Lösung bei Tauch- oder Spritz-Applikation 250 bis 700 mg/l Zr und 30 bis 80 mg/l Mo, besonders bevorzugt 400 bis 600 mg/l Zr und 40 bis 60 mg/l Mo und ganz besonders bevorzugt 475 bis 525 mg/l Zr und 45 bis 55 mg/l Mo.

Weiterhin weist die wässrige Lösung bei Tauch- oder Spritz-Applikation bevorzugt einen pH-Wert von 3,1 bis 4,3 und besonders bevorzugt von 3,6 bis 4,0 sowie bevorzugt eine Temperatur von 20 bis 50 °C und besonders bevorzugt von 20 bis 30 °C auf.

Zum anderen wird die Aufgabe gelöst, indem das Verfahren der eingangs genannten Art entsprechend der Erfindung derart ausgestaltet wird, dass man die Werkstücke
a) mit einer Mineralsäure enthaltenden wässrigen, sauren Lösung im Tauchen oder Spritzen beizt,
b) mit Wasser spült und
c) mit einer wässrigen, sauren Lösung, die chromfrei ist und Zr als komplexes Fluorid sowie Mo als Molybdat in einem Gewichtsverhältnis (berechnet als Zr-/Mo-Metall) von Zr : Mo von 2 : 1 bis 1 : 2 enthält, durch Applikation im Rollenauftragungsverfahren in Kontakt bringt, so dass nach dem nachfolgenden Auftrocknen ein Schichtgewicht von jeweils 2 bis 15 mg/m² an Zr und Mo resultiert, wobei die Lösung 0,4 bis 7,5 g/l Zr und 0,4 bis 7,5 g/l Mo (ber. als Zr-/Mo-Metall) enthält und einen pH-Wert von 1,0 bis 3,0 aufweist, und wobei die Lösung zusätzlich mindestens ein Polymer ausgewählt aus der Gruppe bestehend aus Poly(meth)acrylsäure, (Meth)acrylsäure-Copolymeren, Polyvinylphosphonsäure, Vinylphosphonsäure-Copolymeren und Maleinsäure-Copolymeren enthält und die Konzentration des mindestens einen Polymers zwischen 100 und 600 mg/l liegt.

Bei der Applikation im Rollenauftragungsverfahren hat sich gezeigt, dass weder bei der Applikation von Lösungen, die nur Fluoro-Zirkonat oder nur Molybdat enthalten, noch bei Applikation von Lösungen, bei denen das Gewichtsverhältnis (berechnet als Zr-/Mo-Metall) von Zirkon : Molybdän außerhalb des Gewichtsverhältnisses von 2 : 1 bis 1 : 2 liegt, beziehungsweise bei Applikation von Lösungen, die zu Auflagegewichten von Zirkon und Molybdän außerhalb des Bereiches von 2 bis 15 mg/m² führen, bezüglich der Aufgabenstellung zufriedenstellende Ergebnisse erzielt werden.

Vorzugsweise enthält die wässrige, saure Lösung in Stufe c) bei Applikation im Rollenauftragungsverfahren Zr und Mo in einem Gewichtsverhältnis von 1,7 : 1 bis 1 : 1,7, besonders bevorzugt von 1,4 : 1 bis 1 : 1,4 und ganz besonders bevorzugt von 1,1 : 1 bis 1 : 1,1.

Bevorzugt resultiert bei Applikation im Rollenauftragungsverfahren nach dem Auftrocknen ein Schichtgewicht von jeweils 2 bis 12 mg/m², besonders bevorzugt von 2 bis 10 mg/m² und ganz besonders bevorzugt von 2 bis 8 mg/m² an Zr und Mo. Vorzugsweise enthält die wässrige Lösung bei Applikation im Rollenauftragungsverfahren 1,0 bis 6,0 g/l Zr und 1,0 bis 6,0 g/l Mo, besonders bevorzugt 2,0 bis 4,0 g/l Zr und 2,0 bis 4,0 g/l Mo und ganz besonders bevorzugt 2,8 bis 3,2 g/l Zr und 2,8 bis 3,2 g/l Mo.

Weiterhin weist die wässrige Lösung bei Applikation im Rollenauftragungsverfahren bevorzugt einen pH-Wert von 1,4 bis 2,7 und besonders bevorzugt von 1,8 bis 2,5 auf.

Im Hinblick auf das jeweils einzustellende definierte Auflagegewicht von Zirkon und Molybdän (2 bis 15 mg/m²) ist es von entscheidender Bedeutung, dass je nach Art der Applikation - Tauch- oder Spritzapplikation auf der einen Seite, Applikation im Rollenauftragungsverfahren auf der anderen Seite - hinsichtlich Konzentration und Verhältnis der Fluoro-Zirkonat- und Molybdat-Anionen und des pH-Wertes unterschiedlich beschaffene wässrige, saure Lösungen in Stufe c) eingesetzt werden.

Die wässrige, saure Lösung in Stufe c) kann dabei durch vorheriges Verdünnen eines entsprechendes Konzentrates, vorzugsweise um einen Faktor von 1 : 30 bis 1 : 100, weiter bevorzugt um einen Faktor von ca. 1 : 50, bevorzugt mit Wasser und gegebenenfalls Einstellen des pH-Wertes zur Verfügung gestellt werden.

Zur Erlangung des mit der Erfindung verfolgten Zieles ist es weiterhin wesentlich, dass die Werkstücke mit einer Mineralsäure enthaltenden wässrigen, sauren Lösung im Tauchen oder Spritzen, gebeizt werden. Eine alkalische Reinigung hat beispielsweise die Entstehung von Zirkon-/Molybdän-Schichten mit schlechten Durchgangswiderstandswerten zur Folge.

Die Verbindung der erfindungsgemäß vorbehandelten Werkstücke kann mit gleichartig vorbehandelten oder gegebenenfalls andersartig vorbeschichten, z. B. phosphatierten Werkstücken, mit Oberflächen aus Aluminium oder dessen Legierungen geschehen. Sofern eine Verbindung mit Teilen aus Stahl und/oder verzinktem und/oder legierungsverzinktem Stahl beabsichtigt ist, können diese Teile blanke oder vorbeschichtete Oberflächen aufweisen. Eine geeignete Vorbeschichtung kann z. B. eine Phosphatschicht mit einem Schichtgewicht von maximal 2 g/m² oder eine Schicht eines leitfähigen Primers sein.

Sofern die Werkstücke beölt sind, ist dem Beizprozess eine Reinigungs-/ Entfettungsstufe vorzuschalten oder der Beizprozess ist in der Weise zu führen, dass eine gleichzeitige Reinigung/Entfettung erfolgt. Letzteres kann durch Zusatz von Tensid zur Beizlösung geschehen.

Als Verfahren zur Phosphatierbehandlung stehen solche, die mit Lösungen auf Basis Zinkphosphat, insbesondere entsprechend der Niedrigzink-Technologie, oder mit Alkaliphosphat arbeiten, im Vordergrund. Die Lösungen können durch Zusatz weiterer geringer Mengen von mehrwertigen Kationen, wie Calcium, Magnesium, Nickel, Kupfer oder Mangan, modifiziert sein.

Zur chromfreien Konversionsbehandlung gelangen insbesondere saure Lösungen der Fluoro-Komplexe von Titan, Zirkon, Hafnium, aber auch Silicium, gegebenenfalls mit einem Gehalt an organischem Polymer, zum Einsatz.

Diese sauren Lösungen können dabei zusätzlich mindestens ein Organosilan und/oder mindestens ein Hydrolyseprodukt davon und/oder mindestens ein Kondensationsprodukt davon enthalten.

Das mindestens eine Organosilan weist dabei bevorzugt mindestens eine Aminogruppe auf. Besonders bevorzugt handelt es sich um ein solches, welches sich zu einem Aminopropylsilanol und/oder zu 2-Aminoethyl-3-amino-propyl-silanol hydrolysieren lässt und/oder um ein Bis(Trimethoxysilylpropyl)Amin.

Als Primer können sogenannte Reaktionsprimer oder Haftgrundmittel aufgebracht werden.

Die erfindungsgemäße Vorbehandlung der Werkstücke stellt einen hinreichenden, vorübergehenden Korrosionsschutz für längere Lagerzeiten sicher. Während dieser Zeit erfolgt keine negative Beeinflussung der Schweißbarkeit, insbesondere des elektrischen Widerstandschweißens, oder der Verklebbarkeit. Auch ist mit Blick auf die Schweißbarkeit gewährleistet, dass der Durchgangswiderstand an allen Oberflächenbereichen des Werkstückes praktisch gleich ist.

Werkstücke im Sinne der vorliegenden Erfindung sind Band, Blech und Einzelteile, wie Profile.

Die Applikation der Lösung gemäß Stufe c) kann im Spritzen oder Tauchen jeweils mit oder ohne Wasserspülung erfolgen. Bei Applikation ohne Wasserspülung ist es vorteilhaft, überschüssige Behandlungslösung durch Abquetschrollen zu entfernen. Bei der Behandlung von Blech oder Band ist die Aufbringung der Behandlungslösung nach dem Roll Coater-Verfahren besonders vorteilhaft. Es erlaubt in einem Arbeitsgang eine definierte Einstellung der gewünschten Nassfilmdicke.

Im Anschluss an die vorstehend beschriebenen Applikationsarten der Lösung wird das Werkstück getrocknet beziehungsweise die Lösung aufgetrocknet. Objekttemperaturen von 30 bis 90 °C sind besonders vorteilhaft.

Zum Ansatz der Behandlungsflüssigkeiten werden üblicherweise Konzentrate verwendet, die mit salzarmem Wasser, vorzugsweise vollentsalztem Wasser, auf die jeweils einzustellenden Konzentrationen verdünnt werden. Besonders vorteilhaft ist es zwecks Vermeidung des Eintrags von Alkali-Ionen, die benötigten Fluoro-Anionen des Zirkons mit Hilfe der freien Säure einzubringen und den jeweiligen pH-Wert im Bedarfsfall durch Zugabe von Ammoniak einzustellen. Das Molybdat wird hingegen vorteilhafterweise als Ammoniumheptamolybdat und/oder Natriumheptamolybdat, bevorzugt als Ammoniumheptamolybdat und besonders bevorzugt als Ammoniumheptamolybdat x 7 H₂O eingebracht.

Im Sinne der vorliegenden Erfindung umfasst der Begriff "Molybdat" auch protonierte Formen wie insbesondere Molybdänsäure.

Das Beizen der Werkstücke (Verfahrensstufe a)) geschieht mit einer Mineralsäure enthaltenden wässrigen, sauren Lösung. Es kann elektrolytisch oder chemisch erfolgen. Beim elektrolytischen Beizen ist als Mineralsäure Phosphorsäure besonders geeignet. Das Beizen auf chemischem Wege, dem wegen der apparativ weniger aufwendigen Arbeitsweise in der Regel der Vorzug gegeben wird, kann mit Salpetersäure oder Salpetersäure/Flusssäure vorgenommen werden. Entsprechend einer bevorzugten Ausgestaltung der Erfindung werden die Werkstücke mit einer Lösung im Spritzen oder Tauchen gebeizt, die Tensid, Schwefelsäure und eine Verbindung ausgewählt aus der Gruppe bestehend aus Fluorwasserstoffsäure, Phosphorsäure und Eisen(III)-sulfat, vorzugsweise Fluorwasserstoff enthält, wobei sich Lösungen, die 3 bis 8 g/l Schwefelsäure, 50 bis 150 mg/l nicht komplex gebundenes, freies Fluorid und 1 bis 3 g/l nichtionogenes Tensid enthalten, als besonders geeignet erwiesen haben. Als nichtionische Tenside sind EthylenoxidAddukte an Fettalkohole und beispielsweise Abietinsäure besonders geeignet.

Die Messung des freien Fluorids wurde mit einer Fluoridsensitiven Elektrode durchgeführt, wobei die Kalibrierung der Elektrode mit Lösungen vorgenommen wurde, deren pH-Wert identisch mit dem der zu prüfenden Lösung war.

Um in der nachfolgenden Behandlung gemäß Stufe c) Schichten mit einem optimalen Durchgangswiderstand zu erzielen, sollte der Beizprozess in der Weise geführt werden, dass ein Metallabtrag von ca. 0,1 bis 0,6 g/m² Werkstückoberfläche erhalten wird.

Die sich an das Beizen der Werkstücke anschließende Wasserspülung - entsprechend Stufe b) - erfolgt vorzugsweise in mehreren Spülstufen, wobei es besonders vorteilhaft ist, das Spülwasser kaskadenartig dem Werkstück entgegengerichtet zu führen. Dabei sollte die letzte Spülstufe mit vollentsalztem Wasser durchgeführt werden. Durch die sich an die Beiz- und Spülstufe anschließende Behandlung gemäß Stufe c) wird verhindert, dass auf den Werkstücken mit einer Oberfläche aus Aluminium oder Aluminiumlegierung ein erneutes Wachstum einer Oxidschicht auftritt.

Gemäß der Erfindung enthält die in Stufe c) verwendete Lösung zusätzlich mindestens ein Polymer ausgewählt aus der Gruppe bestehend aus Poly(meth)acrylsäure, (Meth)acrylsäure-Copolymeren, Polyvinylphosphonsäure, Vinylphosphonsäure-Copolymeren und Maleinsäure-Copolymeren.

Als (Meth)acrylsäure-Copolymere werden dabei bevorzugt (Meth)acrylsäure-Maleinsäure-Copolymere und als Vinylphosphonsäure-Copolymere Vinylphosphonsäure-Acrylsäuresäure-Copolymere eingesetzt. Als Polymere sind insbesondere Polyacrylsäure und Acrylsäure-Copolymere und bei Letzteren vor allem Acrylsäure-Maleinsäure-Copolymere geeignet.

Vorzugsweise weist die eingesetzte Poly(meth)acrylsäure ein zahlenmittleres Molekulargewicht (MW) im Bereich von 4.000 bis 300.000 g/mol, besonders bevorzugt von 50.000 bis 250.000 g/mol und ganz besonders bevorzugt von 100.000 bis 250.000 g/mol auf.

Vorzugsweise weist das eingesetzte (Meth)acrylsäure-Copolymer ein zahlenmittleres Molekulargewicht (MW) im Bereich von 4.000 bis 100.000 g/mol und besonders bevorzugt von 60.000 bis 80.000 g/mol auf.

Vorzugsweise weist die eingesetzte Polyvinylphosphonsäure bzw. das eingesetzte Vinylphosphonsäure-Copolymer ein zahlenmittleres Molekulargewicht (MW) im Bereich von 4.000 bis 70.000 g/mol und besonders bevorzugt im Bereich von 10.000 bis 30.000 g/mol auf.

Die Konzentration des mindestens einen Polymers liegt dabei zwischen 100 und 600 mg/l, bevorzugt zwischen 100 und 400 mg/l, besonders bevorzugt zwischen 135 und 290 mg/l und ganz besonders bevorzugt zwischen 170 und 180 mg/l. Durch die Verwendung des mindestens einen Polymers lässt sich bei Spritz-Applikation ein von der Spritzzeit unabhängigeres, bevorzugt weitestgehend unabhängiges Schichtgewicht von Zr und Mo im Zielbereich von jeweils 2 bis 15 mg/m² erzielen. Dies ist vor allem deshalb von Vorteil, weil so auch bei unterschiedlichen Bandgeschwindigkeiten ähnliche Schichtgewichte erzielt werden können. Negative Auswirkungen auf den Durchgangswiderstand sind durch den Polymergehalt hingegen nicht zu beobachten.

Im Falle einer sich an Stufe c) anschließenden Folgebehandlung durch spanlose Umformung sieht eine weitere vorteilhafte Ausführungsform der Erfindung vor, auf die Werkstücke ein Schmiermittel aufzubringen. Hierbei handelt es sich insbesondere um Umformöle auf Mineralölbasis, die vollsynthetisch oder nativ sein können, oder um Trockenschmierstoffe auf Basis Polyethylen/Polyacrylat.

Vor der permanent korrosionsschützenden Behandlung ist es in der Regel zweckdienlich, Reinigungs- und Wasserspülstufen zwischenzuschalten. Bei einem vorgesehenen Primer- oder Lackauftrag empfiehlt sich eine vorherige Trocknung. Sofern sich eine chromfreie Konversionsbehandlung anschließen soll, kann bei Applikation im Tauchen oder Spritzen auch nass in nass, d. h. ohne vorherige Trocknung, gearbeitet werden. Bei Applikation gemäß dem Roll Coater-Verfahren ist eine Zwischentrocknung unerlässlich. Für den Fall einer nachfolgenden Phosphatierbehandlung, die ebenfalls nass in nass erfolgen kann, ist es zweckmäßig, eine Aktivierungsbehandlung, beispielsweise mit einem Titan und Phosphat enthaltenden Aktivierungsmittel, vorzusehen.

Mit Hilfe des erfindungsgemäßen Verfahrens werden regelmäßig Werkstücke mit Schichten erhalten, die ein einwandfreies Verformen und/oder Verkleben bzw. infolge des geringen und über die Werkstückoberfläche gleichmäßigen elektrischen Durchgangswiderstandes ein einwandfreies und problemloses Verschweißen gestatten. Darüber hinaus sind die Werkstücke für eine sich anschließende permanent korrosionsschützende Behandlung bestens geeignet.

Die Erfindung wird anhand der nachfolgenden, nicht einschränkend zu verstehenden Ausführungsbeispiele näher erläutert.

### Ausführungsbeispiele:

Mit Ausnahme eines Blechsatzes, der alkalische gereinigt wurde (Vergleichsbeispiel **VB2** in **Tab. 1**), wurden Bleche aus Aluminiumlegierungen der Qualität AA 6111 und AA 5754 zunächst bei einer Temperatur von 50 °C im Tauchen oder Spritzen entfettend gebeizt. Die Beizlösung enthielt 6 g/l Schwefelsäure (100 %-ig), 100 mg/l Flusssäure (100 %-ig) und 2 g/l nichtionisches Tensid, bestehend aus ethoxyliertem Fettalkohol und ethoxylierter Abietinsäure im Gewichtsverhältnis 1 : 1.

Der Beizprozess wurde in der Weise geführt, dass der Beizabtrag bei der Legierung AA 5754 0,05 bis 0,2 g/m² und bei der Legierung AA 6111 0,05 bis 0,4 g/m² betrug. Hierzu waren Behandlungszeiten zwischen 5 und 20 Sek. erforderlich.

Im Anschluss daran wurden die Werkstücke gründlich mit Wasser, in der letzten Stufe mit vollentsalztem Wasser, gespült. Die am Einzelblech gemessenen Durchgangswiderstände betrugen bei der Legierung AA 5754 ca. 60 µ-Ohm, bei der Legierung AA 6111 ca. 13 µ-Ohm.

Danach erfolgte eine Behandlung mit Lösungen der Hexafluorsäure des Zirkons und/oder von Molybdat, die gegebenenfalls jeweils ein Polymer oder Copolymer enthielten und deren Daten hinsichtlich der Konzentration an Zirkon und/oder Molybdän sowie an (Co-)Polymer, des pH-Wertes und der Applikationstemperatur in Tab. 1 wiedergegeben sind, für 6 Sek. durch Spitzapplikation. Soweit erforderlich erfolgte die Einstellung des pH-Wertes mit Ammoniaklösung. Überschüssige Behandlungslösung wurde durch Abquetschrollen entfernt und anschließend die behandelte Oberfläche getrocknet.

Die Polymere A bis D in **Tab. 1** waren dabei die folgenden:
A: Polyacrylsäure, MW = ca. 60.000 g/mol in kolloidaler Lösung,
B: Acrylsäure-Maleinsäure-Copolymer, MW = ca. 70.000 g/mol,
C: Polyacrylsäure, MW = ca. 250.000 g/mol,
D: Vinylphosphonsäure-Acrylsäure-Copolymer, MW = 4000 bis 70.000 g/mol.

**Tabelle 1: Beispiel B7 ist nicht erfindungsgemäß**

| (Vgl.-) Bsp. | Konzentration in mg/l | | | | | | pH-Wert | Temp. in °C |
|---|---|---|---|---|---|---|---|---|
| | Zr | Mo | ZrF₆²⁻ | MoO₄²⁻ | ZrF₆²⁻+ MoO₄²⁻ | Polymer | | |
| VB1 | 500 | 50 | 1125 | 83 | 1208 | A: 250 | 3,6 | 50 |
| B1 | 500 | 50 | 1125 | 83 | 1208 | A: 250 | 3,6 | 30 |
| B2 | 500 | 50 | 1125 | 83 | 1208 | B: 500 | 3,6 | 30 |
| B3 | 500 | 50 | 1125 | 83 | 1208 | C: 175 | 3,6 | 23 |
| B4 | 500 | 50 | 1125 | 83 | 1208 | D: 250 | 3,6 | 23 |
| B5 | 300 | 80 | 675 | 132,8 | 807,8 | C: 175 | 3,9 | 23 |
| B6 | 600 | 40 | 1350 | 66,4 | 1416,4 | C: 350 | 3,6 | 23 |
| VB2 | 500 | 50 | 1125 | 83 | 1208 | C: 175 | 3,6 | 23 |
| B7 | 500 | 50 | 1125 | 83 | 1208 | 0 | 3,6 | 23 |
| VB3 | 500 | 50 | 1125 | 83 | 1208 | C: 175 | 2,1 | 23 |
| VB4 | 500 | 25 | 1128 | 41,5 | 1166,5 | C: 175 | 3,6 | 23 |
| VB5 | 100 | 50 | 225 | 83 | 308 | C: 175 | 3,6 | 23 |

**Tabelle 2: Beispiel B7 ist nicht erfindungsgemäß**

| (Vgl.-) Bsp. | Schichtgewicht (mg/m²) | | | | Durchgangswiderstand (µ-Ohm) | | | |
|---|---|---|---|---|---|---|---|---|
| | AA6111 | | AA 5754 | | AA6111 | | AA 5754 | |
| | Zr | Mo | Zr | Mo | 0 d | 30 d | 0 d | 30 d |
| VB1 | 26 | 4 | 37 | 7 | 25 | 38 | 62 | 100 |
| B1 | 9 | 5 | 14 | 6 | 8 | 10 | 9 | 11 |
| B2 | 2 | 6 | 5 | 7 | 9 | 11 | 13 | 15 |
| B3 | 4 | 8 | 8 | 7 | 12 | 14 | 13 | 15 |
| B4 | 3 | 5 | 10 | 6 | 7 | 8 | 10 | 12 |
| B5 | 3 | 5 | 8 | 8 | 10 | 14 | 4 | 16 |
| B6 | 2 | 1 | 4 | 2 | 13 | 14 | 5 | 7 |
| VB2 | 7 | 12 | 8 | 3 | 26 | 25 | 18 | 33 |
| B7 | 7 | 4 | 9 | 6 | 15 | 15 | 6 | 15 |
| VB3 | 18 | 8 | 24 | 12 | 67 | 73 | 40 | 79 |
| VB4 | 6 | 4 | 8 | 6 | 26 | 44 | 9 | 21 |
| VB5 | 4 | 3 | 8 | 8 | 19 | 22 | 9 | 18 |

**Tabelle 3: Beispiel B7 ist nicht erfindungsgemäß**

| (Vgl.-) Bsp. | Phosphatierbarkeit (+/o/-) | | modifiz. APGE-Test (bestandene Zyklen) | |
|---|---|---|---|---|
| | AA 6111 | AA 5754 | AA 6111 | AA 5754 |
| VB1 | n.g. | n.g. | 10-30 | 10-30 |
| B1 | + | + | ≥ 45 | ≥ 45 |
| B2 | + | + | ≥ 45 | ≥ 45 |
| B3 | + | + | ≥ 45 | ≥ 45 |
| B4 | + | + | ≥ 45 | ≥ 45 |
| B5 | + | + | ≥ 45 | ≥ 45 |
| B6 | + | + | ≥ 45 | ≥ 45 |
| VB2 | + | - | n.g. | n.g. |
| B7 | + | o | ≥ 45 | ≥ 45 |
| VB3 | - | - | n.g. | n.g. |
| VB4 | o | - | n.g. | n.g. |
| VB5 | o | - | n.g. | n.g. |

| | | | | |
|---|---|---|---|---|
| n.g. = nicht gemessen | | | | |

Der Spalte 2 in **Tab. 2** lassen sich die auf diese Weise erzielten Schichtgewichte an Zr sowie an Mo in mg/m² entnehmen. Die Messung der einzelnen Schichtgewichte wurde dabei mittels Röntgenfluoreszenzanalyse (RFA) vorgenommen.

In der Spalte 3 der **Tab. 2** sind zudem die bei Einzelblechmessungen erhaltenen Durchgangswiderstände in µ-Ohm wiedergegeben. Die Messung der Durchgangswiderstände wurde unmittelbar nach der Trocknung/Auftrocknung (jeweils erste Reihe "0 d") und nach einer Lagerung von 30 Tagen (jeweils zweite Reihe "30 d") durchgeführt. Sie erfolgte gemäß Merkblatt 2929 (vom September 2001) des Deutschen Verbandes für Schweißen und verwandte Verfahren e.V. (DSV) mit Kupferelektroden mit 20 mm Durchmesser.

In den Spalten 2 und 3 der **Tab. 3** sind die entsprechenden Phosphatierbarkeiten bzw. die Ergebnisse des nachfolgend beschriebenen modifizierten APGE-Testes in bestandenen Zyklen angegeben.

Die Klebehaftung wurde mittels eines modifizierten APGE (Arizona Proving Ground Equivalent)-Testes ermittelt. Hierzu wurden jeweils zwei Testplättchen (jeweils 56,25 x 25 x 0,25 mm) mit einem industrieüblichen Trockenschmierstoff beschichtet und mit Hilfe eines geeigneten industrieüblichen Klebers verklebt. Sechs solcher Testplättchenpaare wurden sodann an ihren jeweiligen Enden zu einer Kette verschraubt, welche einer Zugspannung von 2400 N ausgesetzt wurde. Pro Testwoche wurde das folgende Klimaprogramm verwendet:
1. 15 Min. Tauchen in eine 5 Gew.-%-ige Lösung von NaCl in destilliertem Wasser,
2. 105 Min. Trocknen in einer trockenen Umgebung,
3. 22 Std. bei kontrollierter Temperatur und Luftfeuchtigkeit: 50 °C und 90 % rel. LF,
4. 4 Wiederholungen der Schritte 1. bis 3., und
5. 48 Std. bei 50 °C und 90 % rel. LF.

Eine Abfolge der Schritte 1. bis 3. stellt dabei definitionsgemäß einen Zyklus da. Ein Zyklus galt jeweils als bestanden, wenn die Klebeverbindung zwischen allen Testplättchen der Kette standhielt. Der Test galt dabei insgesamt als bestanden, wenn mindestens 45 Zyklen bestanden wurden.

Die Phosphatierbarkeit wurde anhand Rasterelektronenmikroskop-Bilder bestimmt. So bedeutet ein "+"·in Tabelle 3 eine geschlossene, feinkristalline Phosphatschicht, ein "o" eine geschlossene, vergröberte Phosphatschicht (Kristalle mit > 20 µm Kantenlänge) und ein "-" eine nicht geschlossene bis nicht vorhandene Phosphatschicht.

Den Messwerten der **Tab. 2** und **3** lässt sich Folgendes entnehmen. Die zum Nachweis der Notwendigkeit einer sauren Beizbehandlung in Stufe a) im Vergleichsbeispiel **VB2** vorgenommene Behandlung der Aluminiumbleche mit einem alkalischen Reiniger führt zu Blechen mit schlechten Durchgangswiderständen (18 µ-Ohm für AA 5754 und 26 µ-Ohm für AA 6111).

Vergleichsbeispiel **VB1** lässt erkennen, dass infolge eines zu hohen Zr-Auflagegewichtes der bei der Behandlung gemäß Stufe c) erhaltenen Schicht (37 mg/m² bei AA 5754 und 26 mg/m² bei AA 6111) sehr hohe Durchgangswiderstände - insbesondere nach einer Lagerung von 30 Tagen - erhalten werden (100 µ-Ohm bei AA 5754 und 38 µ-Ohm bei AA 6111).

Bei den Vergleichsbeispielen **VB4** sowie **VB5** liegen zwar die erhaltenen Auflagegewichte im angestrebten Bereich, jedoch sind infolge des Zirkon/Molybdän-Verhältnisses in der Behandlungslösung für Verfahrensstufe c) von 20 : 1 (siehe VB4) bzw. 2 : 1 (siehe VB5) die erhaltenen Durchgangswiderstände insbesondere für AA 6111 nicht akzeptabel (26 bzw. 44 µ-Ohm bei **VB4** und 19 bzw. 22 µ-Ohm bei VB5).

Im Falle von Vergleichsbeispiel **VB3** mit einem zu niedrigen pH-Wert von 2,1 werden zu hohe Zr-Auflagen (24 mg/m² für AA 5754 und 18 mg/m² für AA 6111) sowie viel zu hohe Durchgangswiderstände (40 bzw. 79 µ-Ohm für AA 5754 und 67 bzw. 73 µ-Ohm für AA 6111) beobachtet.

Demgegenüber zeigen die Beispiele **B1** bis **B7**, dass bei Einhaltung der erfindungswesentlichen Bedingungen hinsichtlich Art der Beizbehandlung, des Zr/Mo-Verhältnisses, des erzeugten Auflagegewichtes, der jeweiligen Konzentrations- und pH-Bereiche der Behandlungslösungen Schichten mit extrem guten Durchgangswiderständen bei gleichzeitig guten Klebeeigenschaften erhalten werden.

Zudem ist aus **Tab. 3** ersichtlich, dass sämtliche Beispiele **B1** bis **B7** sowohl auf AA 5754 als auch auf AA 6111 den modifizierten APGE-Test - also jeweils mindestens 45 Zyklen - bestanden haben, während dies für das Vergleichsbeispiel **VB1** mit jeweils lediglich 10 bis 30 bestandenen Zyklen eindeutig nicht zutrifft. Die anderen Vergleichsbeispiele **VB2** bis **VB5** wurden aufgrund der bereits beim Schichtgewicht bzw. Durchgangswiderstand vorliegenden schlechten Ergebnisse (**Tab. 2,** siehe oben) nicht mehr dem modifizierten APGE-Test unterzogen.

Hinsichtlich der Phosphatierbarkeit (siehe **Tab. 3**) zeigen alle Beispiele **B1** bis **B7** (mit Ausnahme von **B7** für AA 5754) stets eine geschlossene, feinkristalline Phosphatschicht ("+"), während die Vergleichsbeispiele **VB2** bis **VB5** auf AA 5754 lediglich eine nicht geschlossene bis nicht vorhandene Phosphatschicht aufweisen ("-") und (mit Ausnahme von **VB2**) auch auf AA 6611 deutlich schlechtere Ergebnisse zeigen.

Die erfindungsgemäß vorbehandelten Testplättchen der Beispiele **B6** und **B7** sowie ein nicht vorbehandeltes blankes Testplättchen **VB6** wurden außerdem einer mehrstufigen korrosionsschützenden Behandlung bestehend aus den folgenden Schritten unterzogen:
i) Alkalische Reinigung (60 °C ; 180 s)
ii) Spülen (Stadtwasser; RT, 60 s)
iii) Aktivieren (Titanphosphat; RT, 30 s)
iv) Phosphatieren (Trikationen; 53 °C, 180 s)
v) Spülen (Stadtwasser; RT, 30 s)
vi) Passivieren (Zirkoniumfluorid; RT, 45 s)
vii) Nachspülen (VE-Wasser; RT, 30 s)
viii) Trocknen (Umluftofen; 100°C ; 7 min)

Nach anschließender Elektrotauchlackierung und Decklackierung wurde jeweils ein Filiform-Korrosionstest nach DIN EN 3665 (Durchschnittswerte nach DIN EN ISO 4628-8) sowie ein Zyklischer Korrosionstest nach VDA 621-415 (Durchschnittswerte nach DIN EN ISO 4628-8) durchgeführt. Je geringer dabei die gemessene Unterwanderung in mm war, desto besser war der Korrosionsschutz. Die Ergebnisse sind der folgenden Tabelle zu entnehmen.

**Tabelle 4: Beispiel B7 ist nicht erfindungsgemäß**

| (Vgl.-) Bsp. | Filiform (mm) | | VDA (mm) | |
|---|---|---|---|---|
| | AA6111 | AA 5754 | AA 6111 | AA 5754 |
| VB6 | 0,8 | 0,1 | 0,1 | 0,1 |
| B6 | 0,8 | 0,1 | 0,1 | 0,1 |
| B7 | 1,0 | 0,1 | 0,1 | 0,1 |

Der Korrosionsschutz ist bei **B6** und **B7** jeweils denen bei **VB6** vergleichbar. Die erfindungsgemäße Vorbehandlung wirkt sich also nicht nachteilig auf den anschließend durch eine korrosionsschützende Behandlung erzielten Schutz aus.

## Patentansprüche

1. Verfahren zur Vorbehandlung von Werkstücken mit einer Oberfläche aus Aluminium oder Aluminiumlegierungen für die spanlose Umformung und/oder das Verbinden durch Schweißen oder Kleben mit gleichartig vorbehandelten oder anderweitig vorbeschichteten Werkstücken oder mit Teilen aus Stahl und/oder verzinktem und/oder legierungsverzinktem Stahl sowie für eine sich daran anschließende permanent korrosionsschützende Behandlung durch Phosphatieren, durch eine chromfreie Konversionsbehandlung, durch Primerauftrag oder durch Lackieren **dadurch gekennzeichnet, dass** man die Werkstücke
a) mit einer Mineralsäure enthaltenden wässrigen, sauren Lösung im Tauchen oder Spritzen beizt,
b) mit Wasser spült und
c) mit einer wässrigen, sauren Lösung, die chromfrei ist und Zr als komplexes Fluorid sowie Mo als Molybdat in einem Gewichtsverhältnis (berechnet als Zr-/Mo-Metall) von Zr : Mo von 15 : 1 bis 3,5 : 1 enthält, durch Tauch- oder Spritzapplikation in Kontakt bringt, sodass nach dem nachfolgenden Auftrocknen ein Schichtgewicht von jeweils 2 bis 15 mg/m² an Zr und Mo resultiert, wobei die Lösung 100 bis 800 mg/l Zr und 30 bis 100 mg/l Mo (ber. als Zr-/Mo-Metall) enthält und einen pH-Wert von 2,5 bis 4,5 aufweist, und wobei die Lösung zusätzlich mindestens ein Polymer ausgewählt aus der Gruppe bestehend aus Poly(meth)acrylsäure, (Meth)acrylsäure-Copolymeren, Polyvinylphosphonsäure, Vinylphosphonsäure-Copolymeren und Maleinsäure-Copolymeren enthält.

2. Verfahren nach Anspruch 1, **dadurch gekennzeichnet, dass** die Teile aus Stahl und/oder verzinktem und/oder legierungsverzinktem Stahl vorbeschichtet sind.

3. Verfahren nach Anspruch 1 oder 2 **dadurch gekennzeichnet, dass** die wässrige, saure Lösung in Stufe c) Zr als komplexes Fluorid sowie Mo als Molybdat in einem Gewichtsverhältnis (berechnet als Zr-/Mo-Metall) von Zr : Mo von 13 : 1 bis 7 : 1 enthält.

4. Verfahren zur Vorbehandlung von Werkstücken mit einer Oberfläche aus Aluminium oder Aluminiumlegierungen für die spanlose Umformung und/oder das Verbinden durch Schweißen oder Kleben mit gleichartig vorbehandelten oder anderweitig vorbeschichteten Werkstücken oder mit Teilen aus Stahl und/oder verzinktem und/oder legierungsverzinktem Stahl sowie für eine sich daran anschließende permanent korrosionsschützende Behandlung durch Phosphatieren, durch eine chromfreie Konversionsbehandlung, durch Primerauftrag oder durch Lackieren **dadurch gekennzeichnet, dass** man die Werkstücke
a) mit einer Mineralsäure enthaltenden wässrigen, sauren Lösung im Tauchen oder Spritzen beizt,
b) mit Wasser spült und
c) mit einer wässrigen, sauren Lösung, die chromfrei ist und Zr als komplexes Fluorid sowie Mo als Molybdat in einem Gewichtsverhältnis (berechnet als Zr-/Mo-Metall) von Zr : Mo von 2 : 1 bis 1 : 2 enthält, durch Applikation im Rollenauftragungsverfahren in Kontakt bringt, so dass nach dem nachfolgenden Auftrocknen ein Schichtgewicht von jeweils 2 bis 15 mg/m² an Zr und Mo resultiert, wobei die Lösung 0,4 bis 7,5 g/l Zr und 0,4 bis 7,5 g/l Mo (ber. als Zr-/Mo-Metall) enthält und einen pH-Wert von 1,0 bis 3,0 aufweist, und wobei die Lösung zusätzlich mindestens ein Polymer ausgewählt aus der Gruppe bestehend aus Poly(meth)acrylsäure, (Meth)acrylsäure-Copolymeren, Polyvinylphosphonsäure, Vinylphosphonsäure-Copolymeren und Maleinsäure-Copolymeren enthält und die Konzentration des mindestens einen Polymers zwischen 100 und 600 mg/l liegt.

5. Verfahren nach Anspruch 4, **dadurch gekennzeichnet, dass** die Teile aus Stahl und/oder verzinktem und/oder legierungsverzinktem Stahl vorbeschichtet sind.

6. Verfahren nach Anspruch 4 oder 5 **dadurch gekennzeichnet, dass** die wässrige, saure Lösung in Stufe c) Zr als komplexes Fluorid sowie Mo als Molybdat in einem Gewichtsverhältnis (berechnet als Zr-/Mo-Metall) von Zr : Mo von 1,4 : 1 bis 1 : 1,4 enthält.

7. Verfahren nach einem der Ansprüche 1 bis 6, **dadurch gekennzeichnet, dass** das mindestens eine Polymer Polyacrylsäure und/oder ein Acrylsäure-Maleinsäure-Copolymer ist.

8. Verfahren nach einem der Ansprüche 1 bis 7 **dadurch gekennzeichnet, dass** man die Werkstücke mit einer Tensid, Fluorwasserstoffsäure und Schwefelsäure enthaltenden Lösung beizt.

9. Verfahren nach Anspruch 8 **dadurch gekennzeichnet, dass** man die Werkstücke mit einer Lösung beizt, die 3 bis 8 g/l Schwefelsäure, 50 bis 150 mg/l freies Fluorid und 1 bis 3 g/l nichtionisches Tensid enthält.

10. Verfahren nach einem der Ansprüche 1 bis 9 **dadurch gekennzeichnet, dass** man für den Fall der Vorbehandlung der Werkstücke für die spanlose Umformung vor dem Umformungsprozess ein Schmiermittel aufbringt.

11. Verfahren nach einem der Ansprüche 1 bis 9 **dadurch gekennzeichnet, dass** man vor der permanent korrosionsschützenden Behandlung Reinigungs- und Wasserspülbehandlungen oder Reinigungs-, Wasserspül- und Aktivierungsbehandlungen vornimmt.

12. Wässrige saure Lösung zur Vorbehandlung von Werkstücken mit einer Oberfläche aus Aluminium oder Aluminiumlegierungen **dadurch gekennzeichnet, dass** sie chromfrei ist und Zr als komplexes Fluorid sowie Mo als Molybdat in einem Gewichtsverhältnis (berechnet als Zr-/Mo-Metall) von Zr : Mo von 15 : 1 bis 3,5 : 1 enthält, wobei die Lösung 100 bis 800 mg/l Zr und 30 bis 100 mg/l Mo (ber. als Zr-/Mo-Metall) enthält und einen pH-Wert von 2,5 bis 4,5 aufweist, wobei die wässrige saure Lösung zusätzlich mindestens ein Polymer ausgewählt aus der Gruppe bestehend aus Poly(meth)acrylsäure, (Meth)acrylsäure-Copolymeren, Polyvinylphosphonsäure, Vinylphosphonsäure-Copolymeren und Maleinsäure-Copolymeren enthält.

13. Konzentrat, aus dem durch Verdünnen mit Wasser oder einer wässrigen Lösung und gegebenenfalls Einstellen des pH-Wertes eine Lösung nach Anspruch 12 erhältlich ist.

14. Wässrige saure Lösung zur Vorbehandlung von Werkstücken mit einer Oberfläche aus Aluminium oder Aluminiumlegierungen **dadurch gekennzeichnet, dass** sie chromfrei ist und Zr als komplexes Fluorid sowie Mo als Molybdat in einem Gewichtsverhältnis (berechnet als Zr-/Mo-Metall) von Zr : Mo von 2 : 1 bis 1 : 2 enthält, wobei die Lösung 0,4 bis 7,5 g/l Zr und 0,4 bis 7,5 g/l Mo (ber. als Zr-/Mo-Metall) enthält und einen pH-Wert von 1,0 bis 3,0 aufweist, wobei die wässrige, saure Lösung zusätzlich mindestens ein Polymer ausgewählt aus der Gruppe bestehend aus Poly(meth)acrylsäure, (Meth)acrylsäure-Copolymeren, Polyvinylphosphonsäure, Vinylphosphonsäure-Copolymeren und Maleinsäure-Copolymeren enthält und die Konzentration des mindestens einen Polymers zwischen 100 und 600 mg/l liegt.

15. Konzentrat, aus dem durch Verdünnen mit Wasser oder einer wässrigen Lösung und gegebenenfalls Einstellen des pH-Wertes eine Lösung nach Anspruch 14 erhältlich ist.

16. Werkstück mit einer Oberfläche aus Aluminium oder Aluminiumlegierungen **dadurch gekennzeichnet, dass** es mit einem Verfahren nach einem der Ansprüche 1 bis 11 vorbehandelt wurde.

## Claims

1. A process for the pretreatment of workpieces having a surface of aluminum or aluminum alloys for noncutting forming and/or for joining by welding or adhesive bonding to similarly pretreated or otherwise precoated workpieces or to parts composed of steel and/or galvanized and/or alloy-galvanized steel and also for a subsequent permanent corrosion-protecting treatment by phosphating, by means of a chromium-free conversion treatment, by application of primer or by surface coating, wherein the workpieces are
a) pickled by means of an aqueous, acidic solution comprising mineral acid by dipping or spraying,
b) rinsed with water and
c) brought into contact with an aqueous, acidic solution which is chromium-free and comprises Zr as complex fluoride and Mo as molybdate in a weight ratio (calculated as Zr/Mo metal) of Zr : Mo of 15 : 1 to 3.5 : 1 by application by dipping or spraying so as to result, after subsequent drying, in a layer weight of in each case from 2 to 15 mg/m² of Zr and Mo, where the solution comprises from 100 to 800 mg/l of Zr and from 30 to 100 mg/l of Mo (calculated as Zr/Mo metal) and has a pH of from 2.5 to 4.5, and where the solution additionally comprises at least one polymer selected from the group consisting of poly(meth)acrylic acid, (meth)acrylic acid copolymers, polyvinylphosphonic acid, vinylphosphonic acid copolymers and maleic acid copolymers.

2. The process according to claim 1, wherein the parts composed of steel and/or galvanized and/or alloy-galvanized steel are precoated.

3. The process according to claim 1 or 2, wherein the aqueous, acidic solution in step c) comprises Zr as complex fluoride and Mo as molybdate in a weight ratio (calculated as Zr/Mo metal) of Zr : Mo of 13 : 1 to 7 : 1.

4. A process for the pretreatment of workpieces having a surface of aluminum or aluminum alloys for noncutting forming and/or for joining by welding or adhesive bonding to similarly pretreated or otherwise precoated workpieces or to parts composed of steel and/or galvanized and/or alloy-galvanized steel and also for a subsequent permanent corrosion-protecting treatment by phosphating, by means of a chromium-free conversion treatment, by application of primer or by surface coating, wherein the workpieces are
a) pickled by means of an aqueous, acidic solution comprising mineral acid by dipping or spraying,
b) rinsed with water and
c) brought into contact with an aqueous, acidic solution which is chromium-free and comprises Zr as complex fluoride and Mo as molybdate in a weight ratio (calculated as Zr/Mo metal) of Zr : Mo of 2 : 1 to 1 : 2 by application by the roller application method so as to result, after subsequent drying, in a layer weight of in each case from 2 to 15 mg/m² of Zr and Mo, where the solution comprises from 0.4 to 7.5 g/l of Zr and from 0.4 to 7.5 g/l of Mo (calculated as Zr/Mo metal) and has a pH of from 1.0 to 3.0, and where the solution additionally comprises at least one polymer selected from the group consisting of poly(meth)acrylic acid, (meth)acrylic acid copolymers, polyvinylphosphonic acid, vinylphosphonic acid copolymers and maleic acid copolymers and the concentration of the at least one polymer is between 100 and 600 mg/l.

5. The process according to claim 4, wherein the parts composed of steel and/or galvanized and/or alloy-galvanized steel are precoated.

6. The process according to claim 4 or 5, wherein the aqueous, acidic solution in step c) comprises Zr as complex fluoride and Mo as molybdate in a weight ratio (calculated as Zr/Mo metal) of Zr : Mo of 1.4 : 1 to 1 : 1.4.

7. The process according to any of claims 1 to 6, wherein the at least one polymer is polyacrylic acid and/or an acrylic acid-maleic acid copolymer.

8. The process according to any of claims 1 to 7, wherein the workpieces are pickled by means of a solution comprising surfactant, hydrofluoric acid and sulfuric acid.

9. The process according to claim 8, wherein the workpieces are pickled by means of a solution comprising from 3 to 8 g/l of sulfuric acid, from 50 to 150 mg/l of free fluoride and from 1 to 3 g/l of nonionic surfactant.

10. The process according to any of claims 1 to 9, wherein in the case of pretreatment of the workpieces for noncutting forming, a lubricant is applied before the forming process.

11. The process according to any of claims 1 to 9, wherein cleaning and rinsing-with-water treatments or cleaning, rinsing-with-water and activation treatments are carried out before the permanent corrosion-protecting treatment.

12. An aqueous acidic solution for the pretreatment of workpieces having a surface of aluminum or aluminum alloys, wherein the solution is chromium-free and comprises Zr as complex fluoride and Mo as molybdate in a weight ratio (calculated as Zr/Mo metal) of Zr : Mo of 15 : 1 to 3.5 : 1, where the solution comprises from 100 to 800 mg/l of Zr and from 30 to 100 mg/l of Mo (calculated as Zr/Mo metal) and has a pH of from 2.5 to 4.5, where the aqueous acidic solution additionally comprises at least one polymer selected from the group consisting of poly(meth)acrylic acid, (meth)acrylic acid copolymers, polyvinylphosphonic acid, vinylphosphonic acid copolymers and maleic acid copolymers.

13. A concentrate from which a solution according to claim 12 is obtainable by dilution with water or an aqueous solution and optionally adjustment of the pH.

14. An aqueous acidic solution for the pretreatment of workpieces having a surface of aluminum or aluminum alloys, wherein the solution is chromium-free and comprises Zr as complex fluoride and Mo as molybdate in a weight ratio (calculated as Zr/Mo metal) of Zr : Mo of 2 : 1 to 1 : 2, where the solution comprises from 0.4 to 7.5 g/l of Zr and from 0.4 to 7.5 g/l of Mo (calculated as Zr/Mo metal) and has a pH of from 1.0 to 3.0, where the aqueous, acidic solution additionally comprises at least one polymer selected from the group consisting of poly(meth)acrylic acid, (meth)acrylic acid copolymers, polyvinylphosphonic acid, vinylphosphonic acid copolymers and maleic acid copolymers and the concentration of the at least one polymer is between 100 and 600 mg/l.

15. A concentrate from which a solution according to claim 14 is obtainable by dilution with water or an aqueous solution and optionally adjustment of the pH.

16. A workpiece having a surface of aluminum or aluminum alloys, wherein the workpiece has been pretreated by means of a process according to any of claims 1 to 11.

## Revendications

1. Procédé pour le prétraitement de pièces à usiner ayant une surface en aluminium ou alliages d'aluminium pour le formage sans copeaux et/ou l'assemblage par soudure ou collage avec des pièces à usiner prétraitées de la même façon ou pré-revêtues d'une autre manière ou avec des pièces en acier et/ou acier zingué et/ou acier zingué par alliage ainsi que pour un traitement subséquent de protection permanente contre la corrosion par phosphatation, par un traitement de conversion sans chrome, par application d'apprêt ou par laquage, **caractérisé en ce que**
a) on décape les pièces par immersion dans ou pulvérisation avec une solution aqueuse acide contenant un acide minéral,
b) on les rince avec de l'eau et
c) on les met en contact par application par immersion ou pulvérisation avec une solution aqueuse acide qui est sans chrome et contient du Zr sous forme de fluorure complexe ainsi que du Mo sous forme de molybdate en un rapport en poids (calculé en tant que métal Zr/Mo) de Zr : Mo de 15 : 1 à 3,5 : 1, de sorte qu'après le séchage subséquent il en résulte un poids de couche de respectivement 2 à 15 mg/m² de Zr et Mo, la solution comportant 100 à 800 mg/l de Zr et 30 à 100 mg/l de Mo (calc. en tant que métal Zr/Mo) et présentant un pH de 2,5 à 4,5, et la solution contenant en outre au moins un polymère choisi dans le groupe constitué par le poly(acide(méth)acrylique), les copolymères d'acide (méth)acrylique, le poly(acide vinylphosphonique), les copolymères d'acide vinylphosphonique et les copolymères d'acide maléique.

2. Procédé selon la revendication 1, **caractérisé en ce que** les pièces en acier et/ou acier zingué et/ou acier zingué par alliage sont pré-revêtues.

3. Procédé selon la revendication 1 ou 2, **caractérisé en ce que** la solution aqueuse acide dans l'étape c) contient du Zr sous forme de fluorure complexe ainsi que du Mo sous forme de molybdate en un rapport en poids (calculé en tant que métal Zr/Mo) de Zr : Mo de 13 : 1 à 7 : 1.

4. Procédé pour le prétraitement de pièces à usiner ayant une surface en aluminium ou alliages d'aluminium pour le formage sans copeaux et/ou l'assemblage par soudure ou collage avec des pièces à usiner prétraitées de la même façon ou pré-revêtues d'une autre manière ou avec des pièces en acier et/ou acier zingué et/ou acier zingué par alliage ainsi que pour un traitement subséquent de protection permanente contre la corrosion par phosphatation, par un traitement de conversion sans chrome, par application d'apprêt ou par laquage, **caractérisé en ce que**
a) on décape les pièces par immersion dans ou pulvérisation avec une solution aqueuse acide contenant un acide minéral,
b) on les rince avec de l'eau et
c) on les met en contact par application par immersion ou pulvérisation avec une solution aqueuse acide qui est sans chrome et contient du Zr sous forme de fluorure complexe ainsi que du Mo sous forme de molybdate en un rapport en poids (calculé en tant que métal Zr/Mo) de Zr : Mo de 2 : 1 à 1 : 2, de sorte qu'après le séchage subséquent il en résulte un poids de couche de respectivement 2 à 15 mg/m² de Zr et Mo, la solution comportant 0,4 bis 7,5 g/l de Zr et 0,4 à 7,5 g/l de Mo (calc. en tant que métal Zr/Mo) et présentant un pH de 1,0 à 3,0, et la solution contenant en outre au moins un polymère choisi dans le groupe constitué par le poly(acide(méth)acrylique), les copolymères d'acide (méth)acrylique, le poly(acide vinylphosphonique), les copolymères d'acide vinylphosphonique et les copolymères d'acide maléique et la concentration dudit au moins un polymère étant comprise entre 100 et 600 mg/l.

5. Procédé selon la revendication 4, **caractérisé en ce que** les pièces en acier et/ou acier zingué et/ou acier zingué par alliage sont pré-revêtues.

6. Procédé selon la revendication 4 ou 5 **caractérisé en ce que** la solution aqueuse acide dans l'étape c) contient du Zr sous forme de fluorure complexe ainsi que du Mo sous forme de molybdate en un rapport en poids (calculé en tant que métal Zr/Mo) de Zr : Mo de 1,4 : 1 à 1 : 1,4.

7. Procédé selon l'une quelconque des revendications 1 à 6, **caractérisé en ce que** ledit au moins un polymère est le poly(acide acrylique) et/ou un copolymère acide acrylique-acide maléique.

8. Procédé selon l'une quelconque des revendications 1 à 7, **caractérisé en ce qu'**on décape les pièces à usiner avec une solution contenant un tensioactif, de l'acide fluorhydrique et de l'acide sulfurique.

9. Procédé selon la revendication 8, **caractérisé en ce qu'**on décape les pièces à usiner avec une solution qui contient 3 à 8 g/l d'acide sulfurique, 50 à 150 mg/l de fluorure libre et 1 à 3 g/l de tensioactif non ionique.

10. Procédé selon l'une quelconque des revendications 1 à 9, **caractérisé en ce que** dans le cas du prétraitement des pièces à usiner pour le formage sans copeaux on applique un lubrifiant avant le processus de formage.

11. Procédé selon l'une quelconque des revendications 1 à 9, **caractérisé en ce qu'**avant le traitement de protection permanente contre la corrosion on effectue des traitements de nettoyage et rinçage à l'eau ou des traitements de nettoyage, rinçage à l'eau et activation.

12. Solution aqueuse acide destinée au prétraitement de pièces à usiner ayant une surface en aluminium ou alliages d'aluminium, **caractérisée en ce qu'**elle est sans chrome et contient du Zr sous forme de fluorure complexe ainsi que du Mo sous forme de molybdate en un rapport en poids (calculé en tant que métal Zr/Mo) de Zr : Mo de 15 : 1 à 3,5 : 1, la solution contenant 100 à 800 mg/l de Zr et 30 à 100 mg/l de Mo (calc. en tant que métal Zr/Mo) et présentant un pH de 2,5 à 4,5, la solution aqueuse acide contenant en outre au moins un polymère choisi dans le groupe constitué par le poly(acide(méth)acrylique), les copolymères d'acide (méth)acrylique, le poly(acide vinylphosphonique), les copolymères d'acide vinylphosphonique et les copolymères d'acide maléique.

13. Concentré, à partir duquel une solution selon la revendication 12 peut être obtenue par dilution avec de l'eau ou une solution aqueuse et éventuellement ajustement du pH .

14. Solution aqueuse acide destinée au prétraitement de pièces à usiner ayant une surface en aluminium ou alliages d'aluminium, **caractérisée en ce qu'**elle est sans chrome et contient du Zr sous forme de fluorure complexe ainsi que du Mo sous forme de molybdate en un rapport en poids (calculé en tant que métal Zr/Mo) de Zr : Mo de 2 : 1 à 1 : 2, la solution comportant 0,4 bis 7,5 g/l de Zr et 0,4 à 7,5 g/l de Mo (calc. en tant que métal Zr/Mo) et présentant un pH de 1,0 à 3,0, la solution aqueuse acide contenant en outre au moins un polymère choisi dans le groupe constitué par le poly(acide(méth)acrylique), les copolymères d'acide (méth)acrylique, le poly(acide vinylphosphonique), les copolymères d'acide vinylphosphonique et les copolymères d'acide maléique et la concentration dudit au moins un polymère étant comprise entre 100 et 600 mg/l..

15. Concentré, à partir duquel une solution selon la revendication 14 peut être obtenue par dilution avec de l'eau ou une solution aqueuse et éventuellement ajustement du pH.

16. Pièce à usiner ayant une surface en aluminium ou alliages d'aluminium, **caractérisée en ce qu'**elle a été prétraitée par un procédé selon l'une quelconque des revendications 1 à 11 .
